# EUROPÄISCHE PATENTSCHRIFT

(11) **EP 0 871 698 B1**
(45) Veröffentlichungstag und Bekanntmachung des Hinweises auf die Patenterteilung: **12.04.2000**
(21) Anmeldenummer: 96901299.6
(22) Anmeldetag: 18.01.1996
(51) Int. Cl.: C11D 17/00, C11D 3/06, C11D 3/08

(54) **VERFAHREN ZUR HERSTELLUNG VON BRUCHSTABILEN REINIGUNGSTABLETTEN**
METHOD OF PRODUCING BREAKAGE-RESISTANT DETERGENT TABLETS
PROCEDE DE PRODUCTION DE DETERGENTS SOUS FORME DE COMPRIMES RESISTANT A LA RUPTURE

(30) Priorität: 27.01.1995 DE 19502774
(43) Veröffentlichungstag der Anmeldung: 21.10.1998
(73) Patentinhaber: Henkel Kommanditgesellschaft auf Aktien, 40191 Düsseldorf (DE)
(72) Erfinder: KRUSE, Hans, D-41352 Korschenbroich (DE); BAUER, Volker, D-40589 Düsseldorf (DE); PRÜHS, Horst, D-40472 Düsseldorf (DE); JANKE, Hans, D-41352 Korschenbroich (DE)
(86) Internationale Anmeldenummer: EP9600200
(87) Internationale Veröffentlichungsnummer: WO9623053

(56) Entgegenhaltungen:
- WO-A-94/05768
- DE-A- 3 315 950
- DE-A- 3 541 146
- DE-A- 3 634 813

## Beschreibung

Die vorliegende Erfindung betrifft ein Verfahren zur Herstellung von bruchstabilen Reinigungsmitteltabletten, insbesondere zur Verwendung zum maschinellen Geschirrspülen, sowohl im gewerblichen als auch im Haushaltsbereich.

Pulver-, granulat- oder tablettenförmige Reinigungsmittel für Geschirr in Geschirrspülmaschinen bestehen im wesentlichen aus Natriumtripolyphosphat, Alkalisilikat, meist Alkalimetasilikat, und gegebenenfalls aus einem schwachschäumenden, nichtionischen Tensid sowie Bleichmitteln, nämlich Aktivchlor abspaltenden Verbindungen, vorzugsweise aber solchen, die in wäßriger Lösung Aktivsauerstoff abgeben. Sie dienen vor allem der Erleichterung der Entfernung von Flecken von Tee, Kaffee oder Obstsäften.

Die Herstellung der bekannten Mittel erfolgt im allgemeinen nach üblichen Herstellungsverfahren, wie Mischen oder Granulieren und/ oder weiterem Verpressen.

Nach der französischen Patentschrift 1 472 680 hat man aus einfachen Mischungen der bekannten Reinigungsmittelbestandteile unter Zusatz eines nicht näher bezeichneten Tablettierungshilfsmittels und unter Anwendung eines Preßdruckes von etwa 70 bis 1000 kg/cm² (7 bis 100 MPa) scheibenähnliche Tabletten hergestellt.

Tabletten der vorstehend genannten Art sind auch in der deutschen Offenlegungsschrift 28 57 001 beschrieben. Sie werden ebenfalls durch Verpressen der bloßen Mischungen der Bestandteile unter Anwendung entsprechender Drucke hergestellt. Als Tablettierhilfsmittel werden Gleit-, Schmier- und Sprengmittel wie unlösliche Stearatsalze, Fettsäuren, Fettalkohole, Stärke, Polyethylenglykol, Aerosil^{(R)}, kolloidale Kieselsäure, Alginate, Veegum^{(R)}, Zucker, Gelatine und Zeolithe genannt.

Aus der DE 33 15 950 ist ein Verfahren zur Herstellung von Reinigungsmitteltabletten durch partielles Hydratisieren von wasserfreiem Natriumtripolyphosphat zu Tripolyphosphat-Hexahydrat, Vermischen des Teilhydrats mit pulverförmigem und im wesentlichen wasserfreiem Natriumsilikat (Na₂O : SiO₂ = 1 : 1 bis 1 : 4), Besprühen des Gemisches mit Wasser oder wäßriger Silikatlösung, Granulierung durch Bewegen mit anschließender Durchkristallisation, wobei gegebenenfalls weitere Reinigungsmittelbestandteile, Bleichmittel oder Enzyme zugemischt werden können, Natriumacetat und/oder Dicalciumphosphat-dihydrat als Tablettierungshilfsmittel und Tablettieren des Gemisches unter einem Druck von mehr als 70 kp/cm² (7 MPa) bekannt.

Aus der DE 42 29 650 A1 ist bekannt, daß man zu Reinigungsmitteltabletten für das maschinelle Geschirrspülen mit guter Bruchstabilität und hoher Auflösungsgeschwindigkeit kommt, wenn man die alkalisch reagierenden Bestandteile zunächst granuliert und dann unter Zusatz von Tablettierungshilfsmitteln, gegebenenfalls in Mischung mit weiteren Bestandteilen, bei Preßdrucken von mehr als 70 kp/cm² (7 MPa) verpreßt und wenn man als Tablettierhilfsmittel Natriummetasilikatpentahydrat und/oder Natriummetasilikatnonahydrat einsetzt. Durch die Einarbeitung dieses Tablettierhilfsmittels wird eine besonders gute Löslichkeit bewirkt, wodurch der Einsatz sowohl in gewerblichen als auch in Haushaltsgeschirrspülmaschinen ermöglicht wird.

Die jeweilige Druckhöhe und die daraus resultierende Dichte der Tabletten wird also stets durch den erforderlichen Kompromiß zwischen Bruchstabilität und Auflösungsgeschwindigkeit der Tabletten bestimmt. Wichtige auf diese Eigenschaften Einfluß nehmende Faktoren sind neben der Natur der Bestandteile meist geeignete Tablettierungshilfsmittel, die die Aufgabe haben, die Tablettierung technisch zu ermöglichen, und die zur Erreichung der anwendungstechnischen Anforderungen an die Tablette wesentlich beitragen.

Es wurde nun gefunden, daß man auf die Stufe des Granulierens der einzelnen alkalisch reagierenden Tablettenbestandteile verzichten kann und dennoch zu bruchstabilen, leicht löslichen Tabletten kommt, wenn man Natriumpentatriphosphat mit einem hohen Phase-I-Gehalt einsetzt.

Die vorliegende Erfindung betrifft daher ein Verfahren zur Herstellung von bruchstabilen, zur Verwendung in Geschirrspülmaschinen geeigneten alkalischen Reinigungsmitteltabletten aus Pentaalkalitriphosphat, Alkalisilikaten, die gegebenenfalls Kristallwasser enthalten können, sowie gegebenenfalls Alkalicarbonaten, Bleichmitteln, Schauminhibitoren und/oder Enzymen und nichtionischen Tensiden, das dadurch gekennzeichnet ist, daß man 15 - 60, vorzugsweise 25 - 50 Gew.-% Pentaalkalitriphosphat mit einem Anteil von 20 - 100 Gew.-.%, vorzugsweise 35 - 80 Gew.-%, und insbesondere 40 - 60 Gew.-% Phase-I, 35 - 80, vorzugsweise 40 - 55 Gew.-% gegebenenfalls kristallwasserhaltiges Alkalimetasilikat, berechnet als Na₂ SiO₃, und gegebenenfalls bis zu 20 Gew.-% Natriumcarbonat, bis zu 18, vorzugsweise 1 - 10 Gew.-% eines Bleichmittels, bis zu 3, vorzugsweise 1 - 2 Gew.-% Paraffinöl und/oder bis zu 3 Gew.-% eines schwachschäumenden nichtionischen Tensids in an sich bekannter Weise vermischt und das Gemisch unter Anwendung von Preßdrucken von mehr als 7 MPa verpreßt. Die gesonderte Einarbeitung eines Tablettierhilfsmittels ist nicht erforderlich.

In van Wazer "Phosphorus and its compounds", Vol. 1 (1958), Seiten 651/52, wird auf die extrem gute Löslichkeit von Tripolyphosphat der Phase I in Wasser hingewiesen. Außerdem wird erwähnt, daß die Auflösung der Tripolyphosphate in Wasser unter beträchtlicher Wärmeentwicklung erfolgt.

In der DE-AS-11 91 509 (1962) wird beschrieben, daß sich tripolyphosphathaltige Waschmitteltabletten dann in Wasser gut auflösen, wenn das Tripolyphosphat im wesentlichen in der Kristallmodifikation I vorliegt.

Aus Seifen, Öle, Fette, Wachse, 91, (1965), Seite 321, ist bekannt, daß bei Tablettierungsverfahren im Wasch- und Reinigungsmittelbereich mit Erfolg Phase-l-Tripolyphosphate eingesetzt werden können.

Aus der US-PS-3 417 024 (1968) sind Reinigungsmitteltabletten bekannt, die je nach dem gewünschten Zerfallgrad Tripolyphosphat der Phase I oder Phase II enthalten können.

Aus der DE-OS 14 67 624 (1969) sind rein pulverförmige Reinigungs- und Spülmittel, erhalten durch bloßes Zusammenmischen, mit einem hohen Phase-I-Gehalt bekannt, was zu einem immer gleich guten Löseverhalten führt.

Es ist also bekannt, Reinigungsmitteltabletten auf Basis von Natriumtripolyphosphat aus vermischten Einzelkomponenten herzustellen und dabei vorzugsweise höhere Anteile an Natriumtripolyphosphat der Phase I zu verwenden. In allen Fällen ging es dabei um eine Verbesserung des Löslichkeitsverhaltens der jeweiligen Erzeugnisse. Dieses Problem wird erfindungsgemäß jedoch durch den Hydratwassergehalt des Alkalimetasilikats beherrscht. Wichtig war jedoch die Bruchstabilität der Tabletten. Richtungsweisende Angaben in dieser Hinsicht sind dem Stand der Technik nicht zu entnehmen. Gerade aber die Bruchstabilität ist von besonderer Bedeutung, da die Tabletten aufgrund ihrer hohen Alkalinität zu den Gefahrstoffen zählen. Die Tabletten werden für den industriellen Bedarf meist ungeordnet in Beuteln verpackt und können dabei während des Transports und der Handhabung leicht brechen und abgerieben werden. Durch den pulverförmigen Abrieb erhöht sich das Gefahrpotential entsprechend.

Als Pentaalkalitriphosphat wird Pentanatriumtriphosphat mit einem Phase-I-Anteil von 20 - 100 Gew.-%, vorzugsweise 35 - 80 Gew.-%, und insbesondere 40 - 60 Gew.-% eingesetzt. Bruchstabile Tabletten werden zunächst auch mit weniger Phase-I-haltigem Pentanatriumphosphat erhalten, ein weiterer Anstrieg der Bruchstabilität während der Lagerung, wie es bei Verwendung von höheren Phase-I-Gehalten des Pentanatriumtriphosphats der Fall ist, trat jedoch nicht auf, und die Löslichkeit dieser Tabletten war unbefriedigend.
Alkalimetasilikat wird in Mengen von 35 - 80, vorzugsweise 40 - 55 Gew.-%, berechnet als Na₂SiO₃, überwiegend in kristallwasserfreier, leicht granulierter Form mit Restwassergehalten von höchsten bis zu 5 Gew.-%, vorzugsweise 3 ± 1 Gew.-% eingesetzt. Etwa 3 - 15, vorzugsweise 4 - 12 Gew.-%, als wasserfreie Verbindung berechnet, können in Form seines Penta- und/ oder Nonahydrats eingesetzt werden. Damit kann die Löslichkeit der Tabletten wunschgemäß gesteuert werden. Natriummetasilikat-pentahydrat wird wegen seiner höheren Alkalinität bevorzugt. Kristallwasserhaltige Metasilikate allein würden den Aktivsubstanzgehalt der Tabletten zu stark verdünnen.

Zusätzlich kann Natriumcarbonat, wegen der besseren Zerfallseigenschaften der Tabletten bevorzugt in kompaktierter Form, wie es im Handel erhältlich ist, eingesetzt werden.

Die Menge des fakultativen Zusatzes an reinigungsverstärkenden nichtionischen, vorzugsweise schwachschäumenden Tensiden beträgt bis zu 3 Gew.-%, vorzugsweise 0,5 - 2,5 Gew.-%, da sonst bei Einsatz der Tabletten in den Geschirrspülmaschinen in Verbindung mit den Geschirranschmutzungen unerwünschtes Schäumen auftreten kann, das die Zugabe eines Schauminhibitors erfordern würde.

Als schwachschäumende nichtionische Tenside eignen sich die bekannten Ethoxylierungsprodukte von langkettigen Alkoholen und Alkylphenolen, wobei zur Verminderung der Schaumneigung die freie Hydroxylgruppe des Polyethylenglykoletherrestes durch Ether- oder Acetalgruppen bzw. durch Polypropylenglykoletherreste substituiert sind. Hierbei sind besonders Fettalkohol-polyethylenglykolether geeignet, deren freie Hydroxylgruppen mit einem n-Alkylrest (z.B. Methyl-, Ethyl-, Propyl-, Butyl-, Pentyl-) verethert sind und dadurch besonders alkalistabil werden. Geeignet sind ferner die Blockpolymere des Ethylenoxids mit Polypropylenoxid. Bevorzugt werden die biologisch leicht abbaubaren Tenside.

Als Bleichmittel kommen vorzugsweise bis zu 18, vorzugsweise 1 - 10 Gew.-% Aktivsauerstoff abspaltende Verbindungen wie Perborate und Percarbonate, vorzugsweise in Verbindung mit Bleichaktivatoren wie z.B. Tetraacetylethylendiamin (TAED) oder Tetraacetylglykoluril (TAGU) oder Persäuren bzw. ihre Salze, z.B. das Magnesiumsalz der Monoperphthalsäure in Betracht. Aber auch Aktivchlor abspaltende Verbindungen wie die Salze von chlorsubstituierten Isocyanursäuren, insbesondere die reine Trichlorisocyanursäure selbst, können eingesetzt werden. Sie werden gegebenenfalls in Mengen von 0,5 bis 3, vorzugsweise 1 bis 2 Gew.-%, bezogen auf das zu verpressende Gemisch, zugemischt.

Sofern keine Aktivchlorbleichmittel zugemischt werden, können zur Verbesserung der Reinigungsleistung zusätzlich Enzyme, bevorzugt handelsübliche Amylasen und/oder Proteasen und/oder Lipasen und/oder Cutinasen in Mengen von 0,2 bis 5, vorzugsweise 0,5 bis 3 Gew.-% eingesetzt werden.

Zweckmäßig ist ein staubbindender Zusatz von bis zu 3, vorzugsweise 1 bis 2 Gew.-% Paraffinöl, allein oder zusammen mit nichtionischen Tensiden.

Zur weiteren Verbesserung des äußeren Erscheinungsbildes der Reinigungsmittel kann man einen Teil des bleichmittelfreien Granulates mit bleichmittelstabilen Farbstoffen oder Farbpigmenten wie z.B. Phthalocyanin, anfärben und dann etwa zusammen mit den Bleichmitteln, zumischen. Auch Duftstoffe, bekannte bakterizide und schmutzsuspendierende Mittel, Schauminhibitoren und Korrosionsinhibitoren können zugesetzt werden.

Das Mischen der Reinigungsmittelbestandteile erfolgt in bekannten Mischvorrichtungen wie beispielsweise einem Lödigemischer.

Zur Verpressung werden vorzugsweise Preßwerkzeuge eingesetzt, deren Stempeloberflächen mit einem Kunststoff beschichtet sind. Anbackungen an den Preßwerkzeugen treten nicht auf. Die erhaltenen Tabletten zerfallen bei Anwendung auch nach längerer Lagerung einwandfrei.
Zum Verpressen des Gemisches sind im wesentlichen alle bekannten Excenter- und Rundläuferpressen geeignet, die zur Herstellung von Tabletten mit Durchmessern von etwa 1,0 cm und mehr eingesetzt werden können. Der Preßdruck muß bei vorgegebener Zusammensetzung so hoch sein, daß direkt nach der Herstellung bruchstabile Tabletten entstehen, die bei der Tablettierung, der Verpackung und beim Transport nicht beschädigt werden und trotz dieser hohen Anforderungen an die Bruchstabilität bei der Anwendung schnell zerfallen. Dieses Optimum wird vom Fachmann üblicherweise durch routinemäßiges Ausprobieren ermittelt. Die Dichte der Tabletten ist dann - bei vorgegebener Mischung - eine Folge des angewendeten Preßdrucks. Beim Verpressen der erfindungsgemäßen Tablettenbestandteile hat sich ein Preßdruck von 10 bis 80, vorzugsweise 20 bis 65 MPa als optimal erwiesen.

Die nach diesem Verfahren erhaltenen Tabletten weisen eine Dichte von durchschnittlich 1,3 - 1,9 g/cm³ auf, besitzen neben einer hohen Bruchfestigkeit eine gleichmäßige poröse Struktur mit großer innerer Oberfläche. Sie zerfallen daher bei der Anwendung in der Geschirrspülmaschine besonders schnell.

### Beispiele

### Beispiel 1:

39,0 Gew.-% wasserfreies Natriummetasilikat und 29,0 Gew.-% Natriumtripolyphosphat mit einem Gehalt an 40 % Phase-I wurden 7,0 Gew.-% kompaktem wasserfreiem Natriumcarbonat mit 1,0 Gew.-% Entschäumer (DEA-WAX^{(R)}-DLW 5419), 7,0 Gew.-% Natriumperboratmonohydrat, 16,0 Gew.-% Natriummetasilikatpentahydrat und 1,0 Gew.- % Plurafac^{(R)} LF 403 (lineares Fettalkoholalkoxylat der Firma BASF) in einem Lödigemischer gemischt. Das Litergewicht des Gemisches betrug 1000 g. Jeweils 40 g dieser Mischung wurden über einen Vorratstrichter kontinuierlich nacheinander in eine kreisförmige Matrizenbohrung einer Excenter-Tablettiermaschine vom Typ EK - IV der Firma Korsch eingefüllt und mit einer Preßkraft von etwa 40 kN zu Preßlingen (= Tabletten) mit einem Tablettendurchmesser von 38 mm und einer Tablettenhöhe von etwa 23 mm verpreßt. Die Bruchfestigkeit der Tabletten nach der Herstellung betrug 208 N, nach einem Tag > 485 N. Die Lösezeit betrug nach 1 Tag 2,3 Minuten, nach 7 Tagen 3,2 Minuten.

Die Tabletten waren von gleichmäßiger Struktur und von großer Stabilität. Zur Bestimmung ihrer Auflösegeschwindigkeit wurden die Tabletten in einem siebförmigen Korb in 1 Liter Leitungswasser von 16 °d bei 50 °C so lange auf und ab bewegt, bis sie aufgelöst waren (Tauchtest).

Wenn die Tabletten in gewerblichen Geschirrspülmaschinen zum Einsatz kommen, können sie dem Tankwasser von Hand oder durch ein automatisches Reinigungsdosiergerät zugegeben werden. Da die Reinigungslösung direkt zur Anwendung gelangt, war insbesondere hierfür eine schnelle Auflösung der Tabletten erforderlich. Die Reinigerlösung wurde für mehrere Spülgänge verwendet, wobei eine ständige Verdünnung durch Frischwasser erfolgte und dementsprechend von Zeit zu Zeit eine Nachdosierung mit neuen, schnell löslichen Tabletten erfolgen muß.

Neben der manuellen Zugabe der Tabletten wurde die Dosierung in einem weiteren Versuch in einer gewerblichen Geschirrspülmaschine (Kastendurchschubmaschine) über ein Ausspüldosiergerät durchgeführt, in dem 2 kg dieser leicht löslichen Tabletten aus dem Vorratsbehälter in Form eines Siebes deponiert wurden. Durch Aufsprühen von Wasser auf den lose geschüttelten Tablettenhaufen wurden diese in Lösung gebracht und der Wirkstoff in die Spülflotte gefördert bis die erforderliche Konzentration erreicht war. Die Dosiermenge wurde über die Leitfähigkeit geregelt.

Die nachfolgende Tabelle zeigt mit den Beispielen 1 und 2, die erfindungsgemäße Zusammensetzungen wiedergeben, den deutlichen Vorteil dieser Tabletten gegenüber denen nach den Beispielen 1a und 2a, die Vergleichsversuche wiedergeben, bei denen mit nicht genauer definiertem Pentanatriumtriphosphat mit etwa 20 Gew.% Phase-I-Anteil gearbeitet wurde. Wie zu erkennen ist, stieg die Löslichkeit der Tabletten mit hohem Phase-I-Anteil erwartungsgemäß an, nicht zu erwarten war jedoch die ungewöhnliche Verbesserung der Bruchfestigkeit der Tabletten, die bereits nach einem Tag Lagerung zu verzeichnen war.

**Tabelle**

| Beispiel | 1 | 1a | 2 | 2a |
|---|---|---|---|---|
| Tripolyphosphat N % | - | 29 | - | 40,1 |
| Tripolyphosphat N 40 % | 29 | - | 40,1 | - |
| Na₂SiO₃ % | - | - | 47,4 | 47,4 |
| Na₂SiO₃ + 5 % Restfeuchte % | 39 | 39 | - | - |
| Na₂SiO₃ · 5H₂O % | 16 | 16 | - | - |
| Na₂SiO₃ · 9 H₂O % | - | - | 10 | 10 |
| Soda verdichtet % | 7 | 7 | - | - |
| Perboratmonohydrat % | 7 | 7 | - | - |
| Trichlorisocyanursäure % | - | - | 1,0 | 1,0 |
| DEA-WAX | 1 | 1 | - | - |
| Paraffinöl % | - | - | 1,5 | 1,5 |
| Plurafac LF 403 | 1 | 1 | - | - |
| Tablettengewicht g | 40 | 40 | 35 | 35 |
| Tablettendurchmesser mm | 38 | 38 | 38 | 38 |
| Tablettendichte g/cm³ | 1,55 | 1,56 | 1,76 | 1,81 |
| Preßkraft KN | 40 | 53 | 65 | 80 |
| Bruchfestigkeit | | | | |
| nach Herstellung N | 208 | 214 | 150 | 140 |
| nach 1 Tag N | 485 | 250 | 460 | 260 |
| * Lösezeit Min. (1 Tag nach Herstellung) | 2,3 | >7 | 5 | >7 |
| Rest nach 7 Min. % | - | 38 | - | 70 |
| Herstellung: | | | | |
| Exzenterpresse | x | x | - | - |
| Rundläuferpresse | - | - | x | x |

| | | | | |
|---|---|---|---|---|
| * Lösetest: Tauchtest in 50 °C warmen Wasser In der Tabelle bedeuten: Tripolyphosphat N: modifiziertes Produkt mit etwa 20 % Phase-I-Gehalt Tripolyphosphat N40: Tripolyphosphat mit 40 Gew.-% Phase-I-Anteil DEA^{(R)} WAX L 5419: Schauminhibitor Plurafac^{(R)} LF 403: lineares Fettalkoholalkoxylat der BASF | | | | |

## Patentansprüche

1. Verfahren zur Herstellung von bruchstabilen, zur Verwendung in Geschirrspülmaschinen geeigneten alkalischen Reinigungsmitteltabletten aus Pentaalkalitriphosphat, Alkalisilikaten, die gegebenenfalls Kristallwasser enthalten können, sowie gegebenenfalls Alkalicarbonaten, Bleichmitteln, Schauminhibitoren und/oder Enzymen und nichtionischen Tensiden, dadurch gekennzeichnet, daß man 15 - 60, vorzugsweise 25 - 50 Gew.-% Pentaalkalitriphosphat mit einem Anteil von 20 - 100 Gew.-%, vorzugsweise 35 - 80 Gew.-%, und insbesondere 40 - 60 Gew.-% Phase-I, 35 - 80, vorzugsweise 40 - 55 Gew.-% gegebenenfalls kristallwasserhaltiges Alkalimetasilikat, berechnet als Na₂ SiO₃, und gegebenenfalls bis zu 20 Gew.-% Natriumcarbonat, bis zu 18, vorzugsweise 1 - 10 Gew.-% eines Bleichmittels, bis zu 3, vorzugsweise 1 - 2 Gew.-% Paraffinöl und/oder bis zu 3 Gew.-% eines schwachschäumenden nichtionischen Tensids in an sich bekannter Weise vermischt und das Gemisch unter Anwendung von Preßdrucken von mehr als 7 MPa verpreßt.

2. Verfahren nach Anspruch 1, dadurch gekennzeichnet, daß man beim Vermischen der Bestandteile bei Einsatz von Aktivsauerstoffbleichmitteln zusätzlich die dafür erforderliche Menge an Bleichaktivatoren zugibt.

3. Verfahren nach Anspruch 1, dadurch gekennzeichnet, daß man etwa 3 - 15, vorzugsweise 4 - 12 Gew.-% des wasserfreien Natriummetasilikatanteils durch sein Penta- und/oder Nonahydrat ersetzt.

## Claims

1. A process for the production of fracture-resistant alkaline dishwasher detergent tablets of penta-alkali metal triphosphate, alkali metal silicates, which may optionally contain water of crystallization, and optionally alkali metal carbonates, bleaching agents, foam inhibitors and/or enzymes and nonionic surfactants, characterized in that 15 to 60% by weight and preferably 25 to 50% by weight of penta-alkali metal triphosphate containing 20 to 100% by weight, preferably 35 to 80% by weight and more preferably 40 to 60% by weight of phase I, 35 to 80% by weight and preferably 40 to 55% by weight of alkali metal silicate optionally containing water of crystallization, expressed as Na₂SiO₃, and optionally up to 20% by weight of sodium carbonate, up to 18% by weight and preferably 1 to 10% by weight of a bleaching agent, up to 3% by weight and preferably 1 to 2% by weight of paraffin oil and/or up to 3% by weight of a low-foaming nonionic surfactant are mixed in known manner and the resulting mixture is tabletted under pressures of more than 7 Mpa.

2. A process as claimed in claim 1, characterized in that, where active oxygen bleaching agents are used, the quantity of bleach activators they need is additionally introduced during mixing of the constituents.

3. A process as claimed in claim 1, characterized in that about 3 to 15% by weight and preferably 4 to 12% by weight of the water-free sodium metasilicate is replaced by its penta- and/or nonahydrate.

## Revendications

1. Procédé de production de comprimés d'agents nettoyants alcalins résistant à la rupture, appropriés à l'utilisation dans des lave-vaisselle, constitués de pentatriphosphate de métal alcalin, de silicates de métaux alcalins qui peuvent contenir éventuellement de l'eau de cristallisation, ainsi que le cas échéant, de carbonates de métaux alcalins, d'agents de blanchiment, d'inhibiteurs de mousse et/ou d'enzymes, et de tensioactifs non ioniques, qui est caractérisé en ce que l'on mélange, d'une manière connue en soi, 15 à 60, de préférence 25 à 50 % en poids de pentatriphosphate de métal alcalin avec une proportion de 20 à 100 % en poids, de préférence de 35 à 80 % en poids et en particulier, de 40 à 60 % en poids de phase I, 35 à 80, de préférence 40 à 55 % en poids de silicate de métal alcalin renfermant éventuellement de l'eau de cristallisation, calculé comme Na₂ SiO₃ , et le cas échéant, jusqu'à 20 % en poids de carbonate de sodium, jusqu'à 18, de préférence 1 à 10 % en poids d'un agent de blanchiment, jusqu'à 3, de préférence 1 à 2 % en poids d'huile de paraffine et/ou jusqu'à 3 % en poids d'un tensioactif non ionique à mousse freinée, et que l'on presse le mélange en appliquant des pressions de compression supérieures à 7 MPa.

2. Procédé selon la revendication 1, caractérisé en ce que l'on ajoute lors du mélangeage des ingrédients, la quantité requise d'activateurs de blanchiment, en cas d'utilisation d'agents de blanchiment à base d'oxygène actif.

3. Procédé selon la revendication 1, caractérisé en ce que l'on remplace environ 3 à 15, de préférence 4 à 12 % en poids de la fraction de métasilicate de sodium anhydre par son penta- et/ou par son nonahydrate.
